# EUROPÄISCHE PATENTSCHRIFT

(11) **EP 0 219 751 B1**
(45) Veröffentlichungstag und Bekanntmachung des Hinweises auf die Patenterteilung: **23.12.1992**
(21) Anmeldenummer: 86113763.6
(22) Anmeldetag: 04.10.1986
(51) Int. Cl.: C10M 171/00, C10M 125/26, C10M 169/04, C08L 83/04, C10N 40/06

(54) **Elektroviskose Flüssigkeiten**
Electroviscous fluids
Fluides électrovisqueux

(30) Priorität: 17.10.1985 DE 3536934
(43) Veröffentlichungstag der Anmeldung: 29.04.1987
(73) Patentinhaber: BAYER AG, 51368 Leverkusen (DE)
(72) Erfinder: Goossens, John, Ir., D-5090 Leverkusen 1 (DE); Oppermann, Günter, Dr., D-5090 Leverkusen 1 (DE); Grape Wolfgang, Dr., D-5000 Koeln 80 (DE)

(56) Entgegenhaltungen:
- EP-A- 0 170 939
- US-A- 3 047 507
- US-A- 3 367 872

## Beschreibung

Die Erfindung geht aus von elektroviskosen Suspensionen, welche mehr als 25 Gew.-% eines Aluminiumsilikats mit einem Wassergehalt von 1 bis 25 Gew.-% als disperse Phase und eine elektrisch nicht leitende hydrophobe Flüssigkeit als flüssige Phase, sowie ein Dispergiermittel enthalten.

Elektroviskose Flüssigkeiten (EVF) sind Dispersionen feinverteilter hydrophiler Feststoffe in hydrophoben elektrisch nicht leitenden Ölen, deren Viskosität sich unter dem Einfluß eines hinreichend starken elektrischen Feldes sehr schnell und reversibel vom flüssigen bis zum plastischen oder festen Zustand erhöhen laßt. Zur Änderung der Viskosität kann man sowohl elektrische Gleichfelder als auch Wechselfelder benutzen. Die dabei durch die EVF fließenden Ströme sind extrem niedrig. Daher lassen sich EVF überall dort einsetzen, wo die Übertragung großer Kräfte mit Hilfe geringer elektrischer Leistungen gesteuert werden soll, z.B. in Kupplungen, Hydraulikventilen, Stoßdämpfern, Vibratoren oder Vorrichtungen zum Positionieren und Festhalten von Werkstücken.

Im allgemeinen bestehen die von der Praxis hergestellten Anforderungen darin, daß die EVF in einem Temperaturbereich von ca. -50°C bis 150°C flüssig und chemisch beständig ist und zumindest in einem Temperaturbereich von -30°C bis 110°C einen ausreichenden elektroviskosen Effekt zeigt. Es muß auch gewährleistet sein, daß die EVF in einem langen Zeitraum stabil bleibt, d.h. keine Phasentrennung stattfindet und sich insbesondere kein schwer redispergierbares Sediment bildet. Falls die EVF mit elastomeren Werkstoffen in Berührung kommen, sollen diese hiervon nicht angegriffen oder angequollen werden.

Bereits 1962 wurden in dem US-Patent 30 47 507 eine ganze Reihe von Substanzen als disperse Phase für EVF vorgeschlagen. Dabei wurde Silikagel als bevorzugte Substanz erwähnt. Ferner wurden EVF auf der Basis von SilikagelDispersionen in nichtleitenden Ölen in dem britischen Patent 1 076 754 beschrieben, wobei hier der Wassergehalt der Silikagel-Teilchen und die Art wie dieses Wasser gebunden ist, als besonders kritisch in bezug auf die Elektroreaktivität der EVF angesehen wird, In der jüngeren Literatur werden EVF auf der Basis von unterschiedlichen Typen von Ionenaustauscherteilchen beschrieben (siehe z.B. deutsche Offenlegungsschrift 25 30 694 und britisches Patent 15 70 234). In dem US-Patent 30 47 507 wird bereits darauf hingewiesen, daß diese EVF vergleichbare elektroviskose Effekte zeigen wie die EVF auf Basis von Silikagel-Teilchen. Die Teilchengröße der Ionenaustauscherteilchen soll zwischen 1 bis 50 µm liegen. Dies hat zur Folge, daß sich die Teilchen absetzen. Zur Vermeidung des Absetzens der verhältnismäßig großen Teilchen wird üblicherweise die Dichte der flüssigen Phase an die Dichte der dispersen Phase angepaßt. Diese Dichte-Anpassung ist aber temperaturabhängig und darum nicht praxisgerecht.

In der US-A 3.367.872 wurden als disperse Phase Aluminiumoxid und Aluminiumsilikate, die bis zu 95 Gew.-% Siliciumdioxid enthalten können, beschrieben.

Die nicht vorveröffentlichte EP-A 170.939 beschreibt elektroviskose Flüssigkeiten, bei denen als disperse Phase Silikagele, die noch bis zu 20 Gew.-% Al₂O₃, Na₂O und CaO enthalten können, eingesetzt werden.
Der Erfindung liegt die Aufgabe zugrunde, EVF mit einer deutlich höheren Elektroreaktivität bereitzustellen, die bevorzugt auch bei hohen Temperaturen noch erhalten bleibt und außerdem eine geringe elektrische Leitfähigkeit besitzen.

Diese Aufgabe wird, ausgehend von einer EVF, die ein mit Hilfe eines geeigneten Dispergiermittels in einer elektrisch nichtleitenden Flüssigkeit dispergiertes Aluminiumsilikat enthält, erfindungsgemäß dadurch gelöst, daß das Atomverhältnis Al/Si auf der Oberfläche des Aluminiumsilikats zwischen 0,15 und 0.80, bevorzugt zwischen 0,2 und 0,75 liegt. Das Al/Si Atomverhältnis kann auf der Oberfläche der Teilchen erheblich von der Volumenzusammensetzung abweichen.

Die vorliegende Erfindung betrifft demgemäß EVF, welche mehr als 25 Gew.-% eines Aluminiumsilikats mit einem Wassergehalt von 1 bis 25 Gew.-% als disperse Phase und eine elektrisch nicht leitende hydrophobe Flüssigkeit als flüssige Phase sowie ein Dispergiermittel enthalten, die dadurch gekennzeichnet sind, daß das Atomverhältnis Al/Si an der Oberfläche des Aluminiumsilikats zwischen 0,15 und 0,80 liegt.

Gemäß einer bevorzugten Ausführungsform werden als Dispergiermittel aminofunktionelle oder hydroxyfunktionelle oder acetoxyfunktionelle oder alkoxyfunktionelle Polysiloxane mit einem Molekulargewicht >800 eingesetzt. Dabei sind die funktionellen Polysiloxane mit einer Konzentration von 1 bis 30 Gew.-%, vorzugsweise 5 bis 20 Gew.-%, bezogen auf die wasserhaltigen Aluminiumsilikatteilchen, zugesetzt.

Vorzugsweise haben die als Dispergatoren eingesetzten aminofunktionellen Polysiloxane folgende allgemeine Formel
wobei
10 < n < 1000
m = 0 bis 5,
R = H oder Alkyl mit 1 bis 8 C-Atomen und
X = ein zweiwertiger Kohlenwasserstoffrest ist, der aus C, H und gegebenenfalls 0 und/oder N besteht.

Die Verknüpfung der Aminogruppen mit dem Silikongrundkörper erfolgt entweder über eine SiC- oder über eine SiOC-Bindung. Ist eine SiC-Bindung gewünscht, so steht X für einen zweiwertigen Kohlenwasserstoffrest mit 1 bis 6, vorzugsweise 1 bis 3 Kohlenstoffatomen. Besonders bevorzugt als aminofunktioneller Rest sind die Aminomethyl- und γ-Aminopropylgruppierung. Der zweiwertige Rest X kann außer C und H auch H enthalten. So kann X-NHR z.B. die Gruppierung CH₂-CH₂-CH₂-NH-CH₂-CH₂-NH₂ bedeuten. Ist eine SiOC-Verknüpfung gewünscht, so ist der aminofunktionelle Rest
eine Aminoalkoxygruppierung. Aus Gründen der Hydrolysestabilität ist eine sekundäre SiOC-Verknüpfung bevorzugt. Besonders geeignet ist dabei der 1-Amino-2-Propoxyrest
oder der 1-Amino-3-Butoxyrest

Ein besonders bevorzugtes Dispersionsmittel ist ein solches mit X = CH₂, R = C₆H₁₁ und m= 0 bis 3.

Anstelle von aminofunktionellen Polysiloxanen können auch siliziumfunktionelle Polysiloxane der allgemeinen Formel
als Dispergiermittel eingesetzt werden. Dabei ist 10 < n < 1000.
Y stellt eine hydrolisierbare Gruppe, vorzugsweise eine Hydroxy-, eine Alkoxy- oder Carboxygruppe dar.

Bevorzugt enthalten die vorgenannten als Dispergiermittel verwendbaren funktionellen Polysiloxane 20 bis 300 Dimethylsiloxaneinheiten. Diese ermöglichen insbesondere die Herstellung von Dispersionen mit hohem Feststoffgehalt bei nicht zu hoher Grundviskosität.

Mit der Erfindung werden folgende Vorteile erzielt:
Aluminiumsilikathaltige EVF zeigen überraschenderweise wesentlich größere Elektroreaktivitäten als solche mit Silikagel oder Aluminiumoxid.

Für die erfindungsgemäßen, mit Silikonöl hergestellten EVF gilt, daß sie mit elastomeren Werkstoffen, insbesondere mit Gummi bestens verträglich, absetzstabil und physiologisch indifferent (ungiftig) sind. Außerdem sind sie innerhalb eines ungewöhnlich weiten Temperaturbereichs wärme- und kältebeständig und weisen nur eine geringe Druckabhängigkeit der Viskosität auf. Darüber hinaus haben die erfindungsgemäßen elektroviskosen Suspensionen günstige, nur wenig von der Temperatur und der Frequenz abhängige dielektrische Werte und eine hohe elektrische Durchschlagsfestigkeit.

Insbesondere für die erfindungsgemäßen EVF mit einem Silikonöl als flüssiger Phase und einem der erfindungsgemäßen funktionellen Polysiloxane als Dispergiermittel, wurde weiter festgestellt, daß die Elektroreaktivität auch bei hohen Temperaturen sehr gut erhalten bleibt.

Als weiterer Vorteil ist hervorzuheben, daß die Herstellung der EVF relativ einfach und daher preisgünstig ist und handelsübliche Produkte als Ausgangsstoffe verwendet werden können.

Im folgenden wird die Erfindung anhand von Beispielen, die in Diagrammen und mittels einer Tabelle verdeutlicht werden, näher erläutert. Es zeigen:
- Fig. 1: die Abhängigkeit der bei der EVF gemessenen Schubspannung als Funktion der elektrischen Feldstärke bei konstanter Schergeschwindigkeit,
- Tabelle 1: die Zusammenfassung der dispersen Phasen und
- Tabelle 2: die charakteristischen Daten der erfindungsgemäßen EVF im Vergleich zum Stand der Technik.

Es werden die verfahrenstechnischen Maßnahmen zur Herstellung der EVF, der chemische Herstellungsweg für die Dispergatoren, die zur Kontrolle der gewünschten physikalischen Eigenschaften erforderliche Meßtechnik sowie typische Ausführungsbeispiele für die erfindungsgemäßen EVF angegeben.

Zur Herstellung von EVF können handelsübliche Aluminiumsilikate verwendet werden. Bei Bedarf kann der Feuchtegehalt des Aluminiumsilikats erhöht oder erniedrigt werden.

Bei der Herstellung der Dispersionen wird das Dispersionsmedium und ein Teil oder die gesamte Menge Dispergiermittel vorgelegt und unter ständigem Umrühren das Aluminiumsilikat in das Dispersionsmedium eingerührt. Am Anfang kann das Aluminiumsilikat schnell eindosiert werden, während gegen Ende mit zunehmender Viskosität das Aluminiumsilikat langsam zugegeben wird. Wird am Anfang nur ein Teil des Dispergiermittels vorgelegt, so wird während der Zugabe des Aluminiumsilikates die restliche Dispergiermittelmenge gleichzeitig mit zugegeben. Für die Endeigenschaften der EVF ist die Herstellungsprozedur aber nicht kritisch. Auch die Art der Vermischung ist nicht kritisch für die Endeigenschaften der EVF. Es können z.B. einfache Rührvorrichtungen, Kugelmühlen oder Ultraschall zur Dispergierung verwendet werden, Bei einer intensiven Vermischung können die Dispersionen aber im allgemeinen schneller hergestellt werden und dabei etwas feinteiliger werden.

Die Menge des benötigten Dispergiermittels hängt stark von der spezifischan Oberfläche des verwendeten Aluminiumsilikates ab. Als Richtwert werden ca. 1 bis 4 mg/m² benötigt. Die absolut benötigte Menge hängt aber weiter noch von der Art des verwendeten Aluminiumsilikates sowie des Dispergiermittels ab.

Die verwendeten Aluminiumsilikate können sowohl amorph, als auch kristallin sein, wie z.B. gefälltes Aluminiumsilikat bzw. Zeolith. Das für die Größe der Elektroreaktivität maßgebliche Al/Si Atomverhältnis auf der Oberfläche der Aluminiumsilikat-Teilchen wurde mittels ESCA (Elektronenspektroskopie für chemische Analyse) bestimmt. Die Aluminiumsilikate brauchen nicht rein zu sein und können ohne weiteres bis zu 20 Gew.-% Fe₂O₃, TiO₂, CaO, MgO, Na₂O und K₂O enthalten. Auch können noch bis einige Gew.-% SO₃ und Cl vorhanden sein. Weiterhin kann die mittels ESCA untersuchte Oberfläche bis zu 25 At % C aufweisen. Der Glühverlust, d.i. der Gewichtsverlust bei 1000°C, bewegt sich bei den amorphen Aluminiumsilikaten im allgemeinen zwischen 10 und 15 Gew.-%. Hiervon sind im Schnitt ca. 6 Gew.-% Feuchte, was gleichbedeutend ist mit dem Gewichtsverlust, der durch Trocknen bei 105°C bestimmt wird. Die spezifische Oberfläche des amorphen Aluminiumsilikate, gemessen nach der BET-Methode, beträgt im allgemeinen zwischen 20 und 200 m²/g. Die kristallinen Aluminiumsilikate können außer in einer Salz-Form, wobei die einwertigen Salze zu bevorzugen sind, auch in der H⁺-Form vorliegen. Der durch Trocknung bei 500°C bestimmte Wassergehalt beträgt ca. 1 bis 25 Gew.-%, vorzugsweise soll er jedoch zwischen ca. 5 und 15 Gew.-% liegen.

Als Dispersionsmedium für die Aluminiumsilikatteilchen werden vorzugsweise Silikonöle wie Polydimethylsiloxane und polymere Methylphenylsiloxane verwendet. Auch sind flüssige Kohlenwasserstoffe wie z.B. Paraffine, Olefine und aromatische Kohlenwasserstoffe brauchbar. Weiter können z.B. auch Fluorkohlenwasserstoffe, Polyoxyalkylene oder fluorierte Polyoxyalkylene benutzt werden. Der Erstarrungspunkt der Dispersionsmedien wird vorzugsweise niedriger als -30°C eingestellt, der Siedepunkt größer 150°C. Die Viskosität der Öle liegt bei Raumtemperatur zwischen 3 und 300 mm²/s. Im allgemeinen sind die niedrigviskosen Öle zu bevorzugen (3 bis 20 mm²/s), weil hiermit eine niedrigere Grundviskosität der EVF erreicht wird, so daß mittels des elektroviskosen Effektes starke Viskositätsänderungen erzielt werden können.

Als Dispergiermittel können im Dispersionsmedium lösliche Tenside verwendet werden, die z.B. von Aminen, Imidazolinen, Oxazolinen, Alkoholen, Glykol oder Sorbitol abgeleitet werden. Auch können im Dispersionsmedium lösliche Polymere verwendet werden. Geeignet sind z.B. Polymere, welche 0,1 bis 10 Gew.-% N und/oder OH, sowie 25 bis 83 Gew.-% C₄-C₂₄ Alkylgruppen enthalten und ein Molekulargewicht im Bereich 5·10³ bis 10⁶ besitzen. Die N- und OH-haltigen Verbindungen in diesen Polymeren können z.B. Amin-, Amid-, Imid-, Nitril-, 5- bis 6-gliedrige N-haltige heterocyclische Ringe bzw. ein Alkohol sein und die C₄-C₂₄ Alkylgruppen Ester von Acryl- oder Methacrylsäure. Spezifische Beispiels für die vorgenannten N- und OH-haltigen Verbindungen sind NN-Dimethylaminoethylmethacrylat, Tertiär-Butylacrylamid, Maleinimid, Acrylnitril, N-Vinylpyrolidon, Vinylpyridin und 2-Hydroxyethylmethacrylat. Die vorgenannten polymeren Dispergiermittel haben gegenüber den niedermolekularen Tensiden im allgemeinen den Vorteil, daß die hiermit hergestellten Dispersionen bezüglich des Absatzverhaltens stabiler sind und die Elektroreaktivität weniger frequenzabhängig ist.

Besonders bevorzugte Dispergiermittel für die Herstellung von EVF, wobei das Aluminiumsilikat in ein Silikonöl dispergiert ist, sind die erfindungsgemäßen funktionellen Polysiloxane. Ihre Herstellung ist dem Fachmann im Prinzip bekannt.

Die Herstellung der als Dispergator verwendeten aminomodifizierten Polysiloxane varriert je nach der gewünschten Art der Verknüpfung. Verbindungen des Typs
wobei n und m die oben angegebene Bedeutung haben und X = CH₂ ist, werden hergestellt aus den entsprechenden Halogenderivaten (Cl oder Br) und dem entsprechenden Amin nach:
Die Cl-haltige Verbindung wird hergestellt durch. Cohydrolyse gewünschter Mengen von ClCH₂(CH₃)₂SiCl, ClCH₂(CH₃)SiCl₂ und (CH₃)₂SiCl₂. Natürlich kann anstelle von Cl auch Br eingesetzt werden.

Verbindungen des obengenannten Typs, wobei X ein Alkylrest mit 2 bis 6 C-Atomen ist, können beispielsweise hergestellt werden durch platinkatalysierte Addition eines geeigneten Olefins an SiH-haltige Verbindungen. So reagiert beispielsweise Allylchlorid mit einem Silikonöl der Formel
zu einem γ-chlorfunktionellen Silikonöl, das analog zu oben für X = CH₂ beschriebenen Reaktion zu dem gewünschten aminofunktionellen Öl umgesetzt werden kann. Alternative Wege sind dem Fachmann im Prinzip ebenfalls geläufig.

Verbindungen das obengenannten Dispergatortyps, bei denen X für eine Aminoalkoxygruppierung steht, können hergestellt werden durch Umsetzung von siliziumfunktionellen Ölen, die beispielsweise SiCl, SiOCH₂H₅,
oder SiH-Gruppierungen enthalten mit Aminoalkanolen, gegebenenfalls unter Zusatz geeigneter Katalysatoren. Besonders geeignet ist dabei 1-Propanolamin. Im Falle der aminoalkoxyfunktionellen Systeme kann m (vorteilhaft) den Wert O annehmen. Besonders bevorzugt als Dispergator ist ein aminoalkoxyfunktionelles Polysiloxan der Formel
wobei n einen Wert zwischen 15 und 100 annimmt, bevorzugt zwischen 30 und 70.

Es ist weiterhin möglich, zunächst das Silan
herzustellen und anschließend durch eine basisch katalysierte Äquilibrierungsreaktion unter Zusatz von Oktamethylcyclotetrasiloxan einen Kettenaufbau durchzuführen.

Die so hergestellten EVF wurden in einem modifizierten Rotationsviskosimeter untersucht, wie es bereits von W.M. Winslow in J. Appl. Phys. 20 (1949) Seite 1137-1140 beschrieben wurde.

Die Elektrodenfläche des inneren rotierenden Zylinders mit einem Durchmesser von 50 mm beträgt ca. 78 cm², die Spaltweite zwischen den Elektroden 0,58 mm. Bei den dynamischen Messungen kann die Scherbelastung bis maximal 2330 s⁻¹ eingestellt werden. Der Meßbereich des Viskosimeters für die Schubspannung beträgt maximal 750 Pa. Es sind statische und dynamische Messungen möglich. Die Anregung der EVF kann sowohl mit Gleichspannung als auch mit Wechselspannung erfolgen.

Bei Anregung mit Gleichspannung können bei einigen Flüssigkeiten neben der spontanen Erhöhung der Viskosität oder der Fließgrenze beim Einschalten des Feldes auch noch langsame Abscheidungsvorgänge der festen Teilchen auf den Elektrodenoberflächen stattfinden, die das Meßergebnis verfälschen, insbesondere bei kleinen Schergeschwindigkeiten, bzw. bei statischen Messungen. Daher wird die Prüfung der EVF bevorzugt mit Wechselspannung und bei dynamischer Scherbeanspruchung durchgeführt. Man erhält so gut reproduzierbare Fließkurven.

Zur Bestimmung der Elektroreaktivität stellt man eine konstante Schergeschwindigkeit O<D<2330 s⁻¹ ein und mißt die Abhängigkeit der Schubspannung τ von der elektrischen Feldatärke E. Mit der Prüfapparatur können Wechselfelder bis zu einer maximalen effektiven Feldstärke von 2370 kV/m bei einem maximalen effektiven Strom von 4 mA und einer Frequenz von 50 Hz erzeugt werden. Man erhält dabei Fließkurven entsprechend Fig. 1. Man erkennt, daß die Schubspannung τ bei kleinen Feldstärken zunächst parabelförmig und bei größeren Feldstärken linear ansteigt. Die Steigung S des linearen Teils der Kurve kann aus Fig. 1 entnommen werden und wird in Pa.m/kV angegeben. Aus dem Schnittpunkt der Geraden τ = τ_{O} (Schubspannung ohne elektrisches Feld) wird der Schwellwert E_{O} der elektrischen Feldstärke bestimmt und in kV/m angegeben. Für die Erhöhung der Schubspannung τ(E)- τ_{O} im elektrischen Feld E>E_{O} gilt:

${\text{τ(E) - τ}}_{\text{O}} {\text{= S·(E-E}}_{\text{O}} \text{).}$

Die Messungen kann man mit verschiedenen Schergeschwindigkeiten D wiederholen. Die dabei bestimmten Werte für E_{O} und S streuen i.a. in einem Bereich von ca. ±5 % bis ±20 % um den Mittelwert.

Bei den nachfolgend beschriebenen Ausführungsbeispielen entsprechen die mit dem Buchstaben E gekennzeichneten Rezepturen den erfindungsgemäßen Beispielen, während die anderen Beispiele als Stand der Technik anzusehen sind (Vergleichsbasis).

Die Rezepturen 1 bis 14 zeigen den Einfluß des Atomverhältnisses Al/Si auf der Oberfläche der unterschiedlichen dispersen Phasen. Bei den Rezepturen 15, 16, 18, 20, 21, 23 und 24 wird deutlich, daß die gute Wirkung der erfindungsgemäßen Al-Silikate auch mit anderen Dispergiermitteln erhalten bleibt. Die Beispiele 20, 21 und 25 zeigen, daß dies auch für andere Dispersionsmedien zutrifft.

Die Beispiele 6, 7, 9, 10, 16, 21, 25 zeigen, daß die erfindungsgemäßen EVF auch bei höheren Temperaturen noch eine gute Wirkung aufweisen. Besonders hervorzuheben ist die gute Wirkung bei höheren Temperaturen bei den EVF, die Dispergiermittel auf Polysiloxanbasis enthalten (Beispiele 7 und 25 im Vergleich zu den Beispielen 15 und 20).

### Ausführungsbeispiele

### Silikonöl 1: Polydimethylsiloxan

Viskosität bei 25°C: 5 mm²s⁻¹
Dichte bei 25°C: 0,9 g.cm⁻³
Dielektrizitätszahl
εr nach DIN 53483
bei 0°C und 50 Hz: 2,8

### Silikonöl 2: Polymethylphenylsiloxan

Viskosität bei 25°C: 4 mm² s⁻¹
Dichte bei 25°C: 0,9 g.cm⁻³
Dielektrizitätszahl
εr bei 25°C: ca. 2,5

### Isododecan

Viskosität bei 25°C: 1,7 mm²s⁻¹
Dichte bei 20°C: 0,75 g.cm⁻³
Dielektrizitätszahl
εr bei 20°C: 2,1
- Dispergiermittel 1::
- Dispergiermittel 2:: Sorbitansesquioleat
- Dispergiermittel 3:: Tetradecylamin
- Dispergiermittel 4:: 2 Heptadecenyl-4,4(5H)-oxazoldimethanol
- Dispergiermittel 5::
- Dispergiermittel 6::

## Patentansprüche

1. Elektroviskose Flüssigkeit (EVF), welche mehr als 25 Gew.-% eines Aluminiumsilikats mit einem Wassergehalt von 1 bis 25 Gew.-% als disperse Phase und eine elektrisch nicht leitende hydrophobe Flüssigkeit als flüssige Phase sowie ein Dispergiermittel enthalten, dadurch gekennzeichnet, daß das Atomverhältnis Al/Si an der Oberfläche des Aluminiumsilikats zwischen 0,15 und 0,80 liegt.

2. EVF nach Anspruch 1, welche als flüssige Phase ein Silikonöl enthalten, dadurch gekennzeichnet, daß das Dispergiermittel aus aminofunktionellen oder hydroxyfunktionellen oder acetoxyfunktionellen oder alkoxyfunktionellen Polysiloxanen mit einem Molekulargewicht >800 besteht und in einer Konzentration von 1 bis 30 Gew.-%, bezogen auf die Aluminiumsilikatteilchen, vorhanden ist.

3. Elektroviskose Dispersionen nach Anspruch 2 und 2, dadurch gekennzeichnet, daß die funktionellen Polysiloxane mit einer Konzentration von 5 bis 20 Gew.-% bezogen auf die Aluminiumsilikat-Teilchen zugesetzt sind.

4. Elektroviskose Dispersionen nach Anspruch 2 bis 3, dadurch gekennzeichnet, daß die aminofunktionellen Polysiloxane folgende Struktur haben: wobei 10<n<1000, m = 0 bis 5,
R = H oder Alkyl mit 1 bis 8 Atomen
und X ein zweiwertiger Kohlenwasserstoff ist, der aus C, H und gegebenenfalls 0 und/oder N besteht.

5. Elektroviskose Dispersion nach Anspruch 4, dadurch gekennzeichnet, daß die aminofunktionellen Polysiloxane folgende Struktur besitzen: mit m = 0 bis 3
und 10<n<1000

6. Elektroviskose Dispersionen nach Anspruch 1 bis 3, dadurch gekennzeichnet, daß die funktionellen Polysiloxane folgende Struktur haben: mit 10<n<1000,
wobei Y eine hydrolisierbare Gruppe, insbesondere eine Hydroxy-, eine Alkoxy- oder Carboxy-Gruppe darstellt.

## Claims

1. An electroviscous liquid (EVL) containing more than 25% by weight of an aluminium silicate having a water content of 1 to 25% by weight as disperse phase and an electrically non-conductive hydrophobic liquid as liquid phase and also a dispersant, characterized in that the atomic ratio of Al to Si at the surface of the aluminium silicate is between 0.15 and 0.80.

2. An electroviscous liquid as claimed in claim 1 containing a silicone oil as liquid phase, characterized in that the dispersant consists of aminofunctional or hydroxyfunctional or acetoxyfunctional or alkoxyfunctional polysiloxanes having a molecular weight of >800 and is present in a concentration of 1 to 30% by weight, based on the aluminium silicate particles.

3. Electroviscous dispersions as claimed in claim 2, characterized in that the functional polysiloxanes are added in a concentration of 5 to 20% by weight, based on the aluminium silicate particles.

4. Electroviscous dispersions as claimed in claims 2 and 3, characterized in that the aminofunctional polysiloxanes have the following structure: in which 10 < n < 1,000, m = 0 to 5,
R = H or C₁₋₈ alkyl and
X is a difunctional hydrocarbon consisting of C, H and optionally O and/or N.

5. An electroviscous dispersion as claimed in claim 4, characterized in that the aminofunctional polysiloxanes have the following structure in which m = 0 to 3 and
10 < n < 1,000.

6. Electroviscous dispersions as claimed in claims 1 to 3, characterized in that the functional polysiloxanes have the following structure: in which 10 < n < 1,000 and
Y is a hydrolyzable group, more particularly a hydroxy, alkoxy or carboxy group.

## Revendications

1. Liquide électrovisqueux (EVF) qui contient plus de 25% en poids d'un silicate d'aluminium ayant une teneur en eau de 1 à 25% en poids, comme phase dispersée, et un liquide hydrophobe non électroconducteur, comme phase liquide, ainsi qu'un dispersant , caractérisé en ce que le rapport atomique Al/Si à la surface du silicate d'aluminium se situe entre 0,15 et 0,80.

2. EVF selon la revendication 1, qui contient, comme phase liquide, une huile de silicone, caractérisé en ce que le dispersant est constitué par des polysiloxanes aminofonctionnels, hydroxyfonctionnels, acétoxyfonctionnels ou encore alcoxyfonctionnels ayant un poids moléculaire >800 et est présent en une concentration de 1 à 30 % en poids, par rapport aux particules de silicate d'aluminium contenant de l'eau.

3. Dispersions électrovisqueuses selon la revendication 2, caractérisées en ce que les polysiloxanes fonctionnels sont ajoutés dans une concentration de 5 à 20% en poids par rapport aux particules de silicate d'aluminium.

4. Dispersions électrovisqueuses selon les revendications 2 et 3, caractérisées en ce que les polysiloxanes aminofonctionnels possèdent la structure ci-après : où
10 < n < 1000, m = 0 à 5,
R = H ou un groupe alkyle contenant de 1 à 8 atomes de carbone et X = un hydrocarbure bivalent qui est constitué par C, H et éventuellement O et/ou N.

5. Dispersions électrovisqueuses selon la revendication 4, caractérisées en ce que les polysiloxanes aminofonctionnels possèdent la structure ci-après : où m = 0 à 3
et 10 < n < 1000

6. Dispersions électrovisqueuses selon les revendications 1 à 3, caractérisées en ce que les polysiloxanes fonctionnels possèdent la structure ci-après : avec 10 < n < 1000,
où Y représente un groupe hydrolysable, en particulier un groupe hydroxyle, alcoxy ou carboxyle.
